# EUROPÄISCHE PATENTSCHRIFT

(11) **EP 0 375 620 B1**
(45) Veröffentlichungstag und Bekanntmachung des Hinweises auf die Patenterteilung: **14.04.1993**
(21) Anmeldenummer: 89810960.8
(22) Anmeldetag: 14.12.1989
(51) Int. Cl.: B22D 11/01

(54) **Verfahren und Vorrichtung zum elektromagnetischen Giessen von Metallen**
Method and device for electromagnetically casting metals
Procédé et dispositif pour la coulée électromagnétique de métaux

(30) Priorität: 22.12.1988 CH 4752/88
(43) Veröffentlichungstag der Anmeldung: 27.06.1990
(73) Patentinhaber: ALUSUISSE-LONZA SERVICES AG, 8034 Zürich (CH)
(72) Erfinder: Weber, Jean-Claude, CH-3960 Sierre (CH)

(56) Entgegenhaltungen:
- US-A- 3 702 630
- US-A- 4 612 972
- PATENT ABSTRACTS OF JAPAN, Band 8, Nr. 50 (M-281)[1487], 7. März 1984; & JP-A-58 202 957 (NIPPON KOKAN K.K.) 26-11-1983
- PATENT ABSTRACTS OF JAPAN, Band 7, Nr. 207 (M-242)[1352], 15. September 1983; JP-A-58 103 946 (NIPPON KOKAN K.K.) 21-06-1983

## Beschreibung

Die Erfindung betrifft ein Verfahren zum vertikalen elektromagnetischen Giessen von Rund- bzw. Hohlrundbarren, insbesondere aus Aluminium und Aluminiumlegierungen. Im Rahmen der Erfindung liegt auch eine Vorrichtung zur Durchführung des Verfahrens. Elektromagnetisches Gießen von Rundbarren gemäß den Oberbegriffen der Ansprüche 1 und 4 ist dem Fachmann bekannt.

Ein ungünstiges Metalleinlaufsystem sowie eine ungleichmässige Spritzwasserkühlung führen oft zu einer Qualitätsminderung der Giessprodukte. Hierbei ergibt sich beispielsweise ein ungleichmässiges Zellgefüge oder sogar Ausschuss infolge Kalt/Warm-Risse, was im Extremfall einen Giessabbruch zu Folge hat. Der negative Einfluss des Metalleinlaufsystems und der Spritzwasserkühlung auf die Qualität des zu giessenden Barrens nimmt mit kleinerer Giessgeschwindigkeit noch zu; dies ist vor allem der Fall beim Giessen von grossformatigen Pressbarren.

Angesichts dieser Gegebenheiten hat sich der Erfinder das Ziel gesetzt, ein Verfahren sowie eine geeignete Vorrichtung zu schaffen, mit welchem eine gleichmässigere Metallzufuhr und Kühlung erzielt werden kann.

Bezüglich des Verfahrens wird die Aufgabe dadurch gelöst, dass der Barren während des Giessvorgangs um seine Längsachse rotiert. Damit wird die Metallspeisung sowie die Strangkühlung symmetrisiert. Das erfindungsgemässe Verfahren ist demzufolge geeignet für das elektromagnetische Giessen von grossformatigen Barren. Zusätzlich sind auch die geometrischen Toleranzen für diese Giessprodukte besser. Darüber hinaus ist bei erfindungsgemäss gegossenen Barren das Zellgefüge über den Barrenquerschnitt gleichmässiger.

Bevorzugt liegt die Drehzahl des rotierenden Anfahrbodens im Bereich zwischen 0,1 und 200 Hz. Die Drehzahl ist hierbei abhängig von der Anwendung und vom Barrenformat. Tiefe bis mittlere Drehzahlen werden angewendet, wenn Formkonstanz und gleichmässige Kühlung des Barrens sowie ein gleichmässiges Zellgefüge erzielt werden soll. Mittlere bis höhere Drehzahlen eignen sich insbesondere auch zum Einrühren von Zusatzstoffen wie beispielsweise SiC-Fasern.

Zusätzlich kann der flüssige Teil des Barrens mittels eines mit dem Metalleinlaufsystem fest verbundenen stationären Rührwerks gerührt werden.

In Bezug auf die Vorrichtung wird die gestellte Aufgabe gelöst mittels einer elektromagnetischen Kokille mit Metalleinlaufsystem und Anfahrboden, wobei der Anfahrboden um die Barrenlängsachse drehbar gelagert ist.

Durch die blosse Rotationsbewegung des Anfahrbodens wird bereits die Formkonstanz und die gleichmässige Kühlung des Barrens erreicht. Zur Verstärkung des Rühreffekts kann am Metalleinlaufsystem ein in den flüssigen Teil des Barrens eintauchendes stationäres Rührwerk befestigt sein.

Als Rührwerk geeignet sind irgendwelche Schikanen, welche in den flüssigen Teil des Barrens und quer zur Rotationsströmung des Metalls eintauchen. Ein Rührwerk kann beispielsweise aus einer kreisrunden Platte mit Zahnung bestehen.

Eine andere Variante wird darin gesehen, dass das Rührwerk aus mindestens einer vertikal und symmetrisch zur Längsachse des Barrens angeordneten Platte besteht.

Eine weitere Möglichkeit ist die Ausbildung des Rührwerks analog einer Schiffsschraube, wobei die Schraubenachse in der Längsachse des Barrens liegt.

Weitere Vorteile, Merkmale und Einzelheiten der Erfindung ergeben sich aus der nachfolgenden Beschreibung bevorzugter Ausführungsformen sowie anhand der Zeichnung; diese zeigt in
- Fig. 1: den Querschnitt durch eine erfindungsgemässe Vorrichtung;
- Fig. 2: die Draufsicht auf ein erfindungsgemässes Rührwerk;
- Fig. 3: die Schrägsicht auf ein anderes erfindungsgemässes Rührwerk;
- Fig. 4: die Schrägsicht auf ein weiteres erfindungsgemässes Rührwerk.

Eine elektromagnetische Stranggiessanlage besteht gemäss Fig. 1 im wesentlichen aus einem Induktor 1, einem Schirm 2, einer -- in der Zeichnung nicht dargestellten -- Spritzwasserkühlung, einem Metalleinlaufsystem oder Schwimmer 3, einer Giessdüse 4 zur Schmelzezufuhr, einem Niveausensor 5 zur Regelung des Metallstands in der Kokille sowie einem Anfahrboden 6. Am Schwimmer 3 ist ein in den flüssigen Teil des Barrens 7 eintauchendes stationäres Rührwerk 8 festgelegt. Der Rühreffekt wird bewirkt durch die Rotation des drehbar gelagerten Anfahrbodens 6 um die Barrenachse x. Das Rührwerk 8 weist hierbei irgendwelche Schikanen auf, die quer zur durch die Rotation bewegten Strömungsrichtung des Metalls im flüssigen Teil des Barrens 7 liegen.

In Fig. 2 ist das Rührwerk 8 als kreisrunde Platte 9 mit Zahnung 10 ausgebildet.

Gemäss Fig. 3 besteht das Rührwerk 8 aus zwei vertikal und symmetrisch der Längsachse x des Barrens 7 angeordneten Platten 11.

Das Rührwerk 8 nach Fig. 4 weist die Form einer Schiffsschraube mit zwei Schraubenblättern 12 auf. Die Schraubenachse liegt hierbei in der Längachse x des Barrens 7.

## Patentansprüche

1. Verfahren zum vertikalen elektromagnetischen Giessen von Rund- bwz. Hohlrundbarren (7), insbesondere aus Aluminium und Aluminiumlegierungen,
dadurch gekennzeichnet,
dass der Barren (7) während des Giessvorgangs um seine Längsachse (x) rotiert.

2. Verfahren nach Anspruch 1, dadurch gekennzeichnet, dass der Barren mit einer Drehzahl von 0,1 bis 200 Hz rotiert.

3. Verfahren nach Anspruch 1 oder 2, dadurch gekennzeichnet, dass der flüssige Teil des Barrens (7) mittels eines mit dem Metalleinlaufsystem (3) fest verbundenen stationären Rührwerks (8) gerührt wird.

4. Vorrichtung zur Durchführung des Verfahrens nach einem der Ansprüche 1 bis 3, mittels einer elektromagnetischen Kokille mit Metalleinlaufsystem (3) und Anfahrboden (6), dadurch gekennzeichnet, dass der Anfahrboden (6) um die Längsachse (x) des Barrens (7) drehbar gelagert ist.

5. Vorrichtung nach Anspruch 4, dadurch gekennzeichnet, dass am Metalleinlaufsystem (3) ein in den flüssigen Teil des Barrens (7) eintauchendes stationäres Rührwerk (8) befestigt ist.

6. Vorrichtung nach Anspruch 5, dadurch gekennzeichnet, dass das Rührwerk (8) aus einer kreisrunden Platte (9) mit Zahnung (10) besteht (Fig. 2).

7. Vorrichtung nach Anspruch 5, dadurch gekennzeichnet, dass das Rührwerk (8) aus mindestens einer vertikal und symmetrisch zur Längsachse (x) des Barrens (7) angeordneten Platte (11) besteht (Fig. 3).

8. Vorrichtung nach Anspruch 5, dadurch gekennzeichnet, dass das Rührwerk (8) analog einer Schiffsschraube (12) ausgebildet ist, wobei die Schraubenachse in der Längsachse (x) des Barrens (7) liegt (Fig. 4).

## Claims

1. Method for the vertical electromagnetic casting of round or hollow round bars (7), especially of aluminium or aluminium alloys, characterised in that the bar (7) rotates about its longitudinal axis (x) during the casting process.

2. Method according to claim 1, characterised in that the bar rotates at a speed of 0.1 to 200 Hz.

3. Method according to claim 1 or claim 2, characterised in that the liquid part of the bar (7) is stirred by means of a stationary stirrer (8) rigidly connected to the metal feeding system (3).

4. Device for carrying out the method according to one of claims 1 to 3, by means of an electromagnetic mould with a metal feeding system (3) and a dummy base (6), characterised in that the dummy base (6) is mounted to rotate abut the longitudinal axis (x) of the bar (7).

5. Device according to claim 4, characterised in that a stationary stirrer (8) penetrating into the liquid part of the bar (7) is secured to the metal feeding system (3).

6. Device according to claim 5, characterised in that the stirrer (8) consists of a circular plate (9) provided with teeth (10) (Fig. 2).

7. Device according to claim 5, characterised in that the stirrer (8) consists of at least one plate (11) arranged vertically and symmetrically with respect to the longitudinal axis (x) of the bar (7) (Fig. 3).

8. Device according to claim 5, characterised in that the stirrer (8) is designed like a propeller (12), the propeller axis being situated in the longitudinal axis (x) of the bar (7) (Fig. 4).

## Revendications

1. Procédé de coulée électromagnétique verticale de lingots ronds et de lingots concaves (7), en particulier en aluminium et en alliages d'aluminium, caractérisé en ce que le lingot (7) tourne autour de son axe longitudinal (x) pendant le processus de coulée.

2. Procédé selon la revendication 1, caractérisé en ce que le lingot tourne à une vitesse de 0,1 à 200 Hz.

3. Procédé selon la revendication 1 ou 2, caractérisé en ce que la partie liquide du lingot (7) est agitée à l'aide d'un agitateur (8) stationnaire relié de manière fixe au système d'entrée de métal (3).

4. Dispositif pour la mise en oeuvre du procédé selon l'une quelconque des revendications 1 à 3, à l'aide d'une lingotière électromagnétique comportant un système d'entrée de métal (3) et une base de démarrage (6), caractérisé en ce que la base de démarrage (6) est montée rotative autour de l'axe longitudinal (x) du lingot (7).

5. Dispositif selon la revendication 4, caractérisé en ce qu'un agitateur fixe (8) qui plonge dans la partie liquide du lingot (7) est fixé sur le système d'entrée de métal (3).

6. Dispositif selon la revendication 5, caractérisé en ce que l'agitateur (8) consiste en une plaque circulaire (9) munie d'une denture (10) (figure 2).

7. Dispositif selon la revendication 5, caractérisé en ce que l'agitateur (8) consiste en au moins une plaque (11) agencée verticalement et symétriquement par rapport à l'axe longitudinal (x) du lingot (7) (figure 3).

8. Dispositif selon la revendication 5, caractérisé en ce que l'agitateur (8) est agencé de manière analogue à une hélice de navire (12), l'axe de l'hélice étant situé dans l'axe longitudinal (x) du lingot (7) (figure 4).
